# FASCICULE DE BREVET EUROPEEN

(11) **EP 1 598 114 B1**
(45) Date de publication et mention de la délivrance du brevet: **24.06.2009**
(21) Numéro de dépôt: 05290795.3
(22) Date de dépôt: 11.04.2005
(51) Int. Cl.: B03C 3/30, C01B 33/00

(54) **Procédé de séparation de silice et d'olivine dans un mélange en contenant et dispositif de mise en oeuvre de ce procédé**
Verfahren zum Trennen von Silicium und Olivin aus einer diese Substanzen enthaltende Mischung und Vorrichtung zur Durchfuehrung des Verfahrens
Method of separating silica and olivine from a mixture containing these substances and device for carrying out said method

(30) Priorité: 18.05.2004 FR 0405413
(43) Date de publication de la demande: 23.11.2005
(73) Titulaire: Outreau Technologies, 75008 Paris (FR)
(72) Inventeur: Bauduin, Pascal, 75015 Paris (FR); Debrauwer, Abel, 59600 Maubeuge (FR)
(74) Mandataire: Thinat, Michel

(56) Documents cités:
- WO-A-02/48036
- GB-A- 650 223
- GB-A- 2 078 703

## Description

La présente invention concerne un procédé de séparation de silice et d'olivine dans un mélange en contenant.

La présente invention concerne également un dispositif pour mettre en oeuvre ce procédé.

Plus particulièrement, l'invention concerne un procédé de recyclage d'un mélange contenant de la silice et de l'olivine issu de la fabrication de pièces métalliques par moulage.

Lors d'une telle fabrication de pièces métalliques, des particules ou un mélange de particules, souvent mélangées à des durcissants tels que des résines, sont utilisées pour constituer la structure rigide provisoire servant de moule et destinée à recevoir le métal en fusion.

Lorsque le métal est refroidi et durci, la pièce obtenue est extraite du moule par une opération de décochage consistant à séparer les particules de la pièce métallique obtenue.

Parmi les particules habituellement utilisées, la silice présente de nombreux avantages. En effet, ce type de sable présente une abondance de gisements importants, son extraction est facile, sa réfractairité est suffisante puisque sa température de fusion est proche de 1700°C et son prix de revient est faible.

Néanmoins, la silice peut réagir chimiquement et/ou thermiquement avec certains métaux au niveau de l'interface avec le métal utilisé ce qui limite son utilisation.

Par exemple, lors de la fabrication de pièces en acier au manganèse, le contact entre la silice et ce type d'acier est proscrit en raison de la formation d'un eutectique à bas point de fusion entraînant de l'abreuvage et/ou de la vitrification.

L'utilisation d'autres types de particules au contact de l'acier est alors nécessaire.

A cet effet, il est bien connu que la chromite et l'olivine peuvent être utilisées comme sable au contact de l'acier, dit sable de contact, le sable permettant de remplir le reste du moule, dit sable de remplissage, pouvant être constitué de silice.

Pour la fabrication de ce type de pièces métalliques, l'utilisation d'olivine comme sable de contact présente des avantages certains puisque son coût est inférieur à celui de la chromite, l'olivine ne présente pas de contraintes sur les rejets contrairement à la chromite qui peut conduire à la formation de Cr^{VI}, et la finesse du grain de l'olivine permet de fabriquer des pièces à propriétés de surfaces améliorées.

Lors de l'utilisation d'un mélange d'olivine, comme sable de contact, et de silice, comme sable de remplissage, l'opération de décochage conduit à obtenir un mélange de silice et d'olivine non utilisable en tant que tel pour être réutilisé en sable de contact.

Le document WO 02/48036 décrit un procédé chimique et thermique pour la séparation de silice/magnésium et d'olivine.

Contrairement à la chromite, pour laquelle on connaît un procédé de séparation avec la silice par une simple opération de tri magnétique, aucun procédé de séparation magnétique de silice et d'olivine permettant d'obtenir au moins de l'olivine recyclable n'a été, à ce jour, porté à la connaissance du demandeur.

L'invention a donc principalement pour objet un procédé de séparation d'olivine et de silice dans un mélange en contenant dans le but de les recycler.

A cet effet, le procédé de l'invention comporte principalement les étapes suivantes :
(a) une étape de tri magnétique 2,8; et
(b) une étape de traitement thermique 6,
desquelles il résulte notamment un mélange régénéré en olivine 9 et un mélange régénéré en silice 11.

Avantageusement, le procédé de l'invention comprend les étapes suivantes :
(a) une première étape de tri magnétique 2 dudit mélange 1 de laquelle il résulte notamment un premier mélange rééquilibré en olivine et en silice 4 et un mélange enrichi en silice 3;
(b) une étape de traitement thermique 6 du premier mélange régénéré en olivine 4 issu de l'étape (a) ; et
(c) une deuxième étape de tri magnétique 8 du mélange 7 issu de l'étape (b) de laquelle il résulte notamment un mélange régénéré en olivine 9 et un mélange régénéré en silice 11.

De préférence, le procédé comporte dans l'ordre, les étapes suivantes :
(a)la première étape de tri magnétique 2;
(b)l'étape de traitement thermique 6 du mélange rééquilibré en olivine et en silice 4 obtenu à l'étape (a) ; et
(c)la deuxième étape de tri magnétique 8 du mélange 7 obtenu à l'étape (b).

Selon l'invention, le mélange contenant de la silice et de l'olivine 1 peut être issu de l'opération de décochage effectuée lors de la fabrication de pièces métalliques par moulage et contient entre 5 et 40% d'olivine, de la silice et des particules fortement magnétiques telles que des particules d'oxyde de fer.

De façon préférentielle, la première étape de tri magnétique 2 du procédé de l'invention comporte au moins les étapes suivantes :
(a1) une première étape de séparation magnétique 14 pour isoler des particules fortement magnétiques 5 du mélange contenant de l'olivine et de la silice 1; et
(a2) une seconde étape de séparation magnétique 15 du mélange appauvri en particules fortement magnétiques 19 obtenu à l'étape (a1) pour éliminer les particules fortement magnétiques résiduelles 5 et obtenir :
   - le mélange enrichi en silice 3, et
   - le mélange rééquilibré en silice et en olivine 4.

Selon l'invention, le mélange enrichi en silice 3 peut être utilisé comme sable de remplissage.

Egalement selon l'invention, le mélange rééquilibré en olivine et en silice 4 contient approximativement 50% de silice et 50% d'olivine.

Préférentiellement, l'étape de traitement thermique 6 du procédé de l'invention consiste à soumettre le mélange rééquilibré en olivine et en silice 4 à une température supérieure à 400 °C.

Avantageusement, l'étape de traitement thermique 6 consiste à traiter le mélange rééquilibré en olivine et en silice 4 dans un four à lit fluidisé 25 à une température d'approximativement 650°C.

Il est également avantageux que le mélange rééquilibré en olivine et en silice 4 soit refroidi à une température comprise inférieure à 50°C.

Selon l'invention, la deuxième étape de tri magnétique 8 comporte avantageusement au moins les étapes suivantes :
(c1) une première étape de séparation magnétique 34 pour séparer les particules fortement magnétiques 12 du mélange 7 issu de l'étape de traitement thermique 6; et
(c2) une deuxième étape de séparation magnétique 35 du mélange appauvri en particules fortement magnétiques 39 obtenu à l'étape (c1) pour éliminer les particules fortement magnétiques résiduelles 12 et obtenir :
   - le mélange régénéré en silice 11,
   - le mélange régénéré en olivine 9, et
   - le mélange d'olivine et de silice 10.

Avantageusement, le mélange régénéré en silice 11 peut être utilisé comme sable d'accrochage et le mélange régénéré en olivine 9 contient plus de 90% d'olivine et peut être utilisé comme sable de contact.

Selon l'invention, le mélange de silice et d'olivine 10 obtenu à l'étape (c2) peut subir de nouveau la deuxième étape de tri magnétique 8.

L'invention concerne également un dispositif pour séparer la silice de l'olivine dans un mélange 1 en contenant qui comprend au moins:
- une machine de tri magnétique 13, 33, et
- une enceinte de traitement thermique 25.

De préférence, le dispositif de l'invention comprend au moins :
- une première machine de tri magnétique 13,
- une enceinte de traitement thermique 26, et
- une deuxième machine de tri magnétique 33.

Avantageusement, la première machine de tri magnétique 13, l'enceinte de traitement thermique 25 et la deuxième machine de tri 33 sont disposées dans cet ordre et en série.

En outre, la première machine de tri magnétique 13 peut comporter un premier séparateur magnétique 16 réglé pour séparer les particules fortement magnétiques 12 du mélange contenant de l'olivine et de la silice 1 et un deuxième séparateur magnétique 21 pour séparer, du mélange appauvri en particules fortement magnétiques 12, les particules fortement magnétiques résiduelles 12 et obtenir un mélange enrichi en silice 3 et un mélange rééquilibré en olivine et en silice 4.

De préférence, les premier 16 et second 21 séparateurs magnétiques sont constitués par des premier 16 et second 21 tambours métalliques aimantés en rotation sur lesquels le mélange à séparer 1, 19 circule à une vitesse appropriée et par un ou plusieurs volets d'inclinaison réglable 20, 23, 24 disposés en aval des tambours 16,21 de façon à séparer les différents jets de sable projetés par les tambours 16,21 et correspondants respectivement aux particules fortement magnétiques 5, au mélange enrichi en silice 3 et au mélange rééquilibré en olivine et en silice 4.

Plus précisément, un volet 20 peut être disposé en aval du premier tambour magnétique 16 de façon à séparer du mélange contenant de l'olivine et de la silice 1 les particules fortement magnétiques 5.

En ce qui concerne le deuxième tambour 21, deux volets peuvent être disposés en aval du deuxième tambour 21 de façon à séparer sélectivement, du mélange appauvri en particules fortement magnétiques 19, les particules fortement magnétiques résiduelles 5, le mélange enrichi en silice 3, et le mélange rééquilibré en olivine et en silice 4.

Avantageusement, l'enceinte de traitement thermique 25 est constituée par un four à lit fluidisé dans lequel le mélange rééquilibré en olivine et en silice 4 progresse dans le four par la fluidisation à une température d'environ 650°C.

De préférence, un refroidisseur 32 est disposé en aval du four et permet de porter le mélange rééquilibré en olivine et en silice 4 à une température inférieure à 50°C.

Selon l'invention, la seconde machine de tri magnétique 33 peut comporter un premier séparateur magnétique 36 réglé pour séparer les particules fortement magnétiques 12 du mélange issu du traitement thermique 7 et un deuxième séparateur magnétique 41 réglé pour séparer, de ce mélange appauvri en particules fortement magnétiques 39, les particules fortement magnétiques résiduelles 12, le mélange régénéré en silice 11, le mélange régénéré en olivine 9 et un mélange d'olivine et de silice 10.

De préférence, les premier et second séparateurs magnétiques 36,41 sont constitués par des premier 36 et second 41 tambours métalliques aimantés en rotation sur lesquels le mélange à séparer 7,39 circule à une vitesse appropriée et par un ou plusieurs volets d'inclinaison réglable 40, 43, 44, 45 disposés en aval des tambours 36,41 de façon à séparer les différents jets de sable projetés par les tambours 36,41 et correspondants respectivement aux particules fortement magnétiques 12, au mélange régénéré en silice 11, au mélange régénéré en olivine 9 et au mélange d'olivine et de silice 10.

En ce qui concerne le premier tambour 36, un volet 40 peut être disposé en aval de ce premier tambour magnétique 36 en étant réglé de façon à séparer, du mélange issu du traitement thermique 7 circulant sur le premier tambour, les particules fortement magnétiques 12.

En ce qui concerne le deuxième tambour 41, trois volets 43, 44, 45 peuvent être disposés en aval de ce deuxième tambour 41 en étant réglés de façon à séparer sélectivement du mélange appauvri en particules fortement magnétiques 39 circulant sur le deuxième tambour 41, les particules fortement magnétiques résiduelles 12, le mélange régénéré en silice 11, le mélange régénéré en olivine 9 et le mélange d'olivine et de silice 10.

En outre, le dispositif de l'invention peut comporter des moyens pour que le mélange d'olivine et de silice 10 soit introduit de nouveau dans la deuxième machine de tri magnétique 33.

L'invention sera mieux comprise et d'autres buts, avantages et caractéristiques de celle-ci apparaîtront plus clairement à la lecture de la description qui suit et qui est faite au regard des dessins annexés qui représentent des exemples non limitatifs de réalisation du procédé et du dispositif de l'invention et sur lesquels :
- la figure 1 est un organigramme illustrant les principales étapes du procédé de l'invention,
- la figure 2 représente schématiquement les principaux constituants de la première machine de tri,
- la figure 3 représente schématiquement le four à lit fluidisé utilisé pour le traitement thermique, et
- la figure 4 représente schématiquement les principaux constituants de la deuxième machine de tri.

Après l'opération de décochage réalisée à une température inférieure à 200°C, le sable, constitué d'un mélange d'environ 85% de silice, de 15% d'olivine et de particules d'oxyde de fer et de particules métalliques issues de la coulée en faibles quantités, est criblé et tamisé pour éliminer des ferrailles ou des morceaux de sable aggloméré.

Après dépoussiérage et refroidissement, le sable est expédié, par transport pneumatique, vers un silo tampon.

En référence à la figure 1, le sable provenant de l'opération de décochage 1 subit une première étape de tri magnétique 2 à l'issue duquel sont séparés un mélange enrichi régénéré en silice 3 contenant environ 85 % de silice qui est utilisé comme sable de remplissage pour la fabrication d'une pièce métallique, un mélange rééquilibré en olivine et en silice 4 contenant environ 50% d'olivine et 50% de silice destiné à subir l'étape ultérieure de traitement thermique et des particules fortement magnétiques 5 qui sont éliminées du circuit.

En termes quantitatifs, le mélange enrichi en silice représente environ 60% rééquilibré de la masse de sable 1, le mélange régénéré en olivine et en silice représente environ 30% de la masse de sable 1 et les particules fortement magnétiques environ 10%.

Le mélange rééquilibré en olivine et en silice 4 subit alors une étape de traitement thermique 6 à une température d'environ 650°C suivie d'un refroidissement à une température inférieure à 50°C.

Cette étape de traitement thermique 6 permet notamment d'obtenir une dissociation physique des grains de silice et d'olivine qui peuvent s'être agglomérés par la présence des composants chimiques utilisés lors de l'opération de moulage tels que les résines par exemple.

Le mélange rééquilibré en olivine et en silice 7 obtenu à l'issue de l'étape de traitement thermique 6 subit alors une deuxième étape de tri magnétique 8 à l'issue de laquelle sont séparés un mélange régénéré en silice 11 contenant plus de 70% de silice qui est dirigé vers un silo de stockage en vue d'être réutilisé comme sable d'accrochage, un mélange régénéré en olivine 9 contenant plus de 90% d'olivine et qui peut être réutilisé comme sable de contact lors de la fabrication d'une nouvelle pièce métallique, des particules fortement magnétiques 12 qui sont éliminées du circuit et un mélange d'olivine et de silice 10 qui subit de nouveau la deuxième étape de tri magnétique 8.

En termes quantitatifs, le mélange régénéré en silice représente environ 10% en poids de la masse de sable 1, le mélange régénéré en olivine représente environ 15% en poids de la masse de sable 1, les particules fortement magnétiques environ 0,5% et le mélange d'olivine et de silice 10 environ 8,5%.

En référence à la figure 2, le sable de décochage 1 subit, lors de la première étape de tri magnétique 2 mise en oeuvre par la première machine de tri magnétique 13, une première étape de séparation magnétique 14 suivie d'une deuxième étape de séparation magnétique 15.

La première étape de séparation magnétique 14 consiste à récupérer une partie des particules fortement magnétiques telles que des particules d'oxyde de fer et des particules métalliques issues de la coulée se trouvant dans le sable de décochage 1 afin de faciliter la deuxième étape de séparation magnétique 15.

Pour cela, une première machine de séparation magnétique 16 est constituée par un premier tambour en rotation 16 comportant une enveloppe métallique à l'intérieur de laquelle sont disposés des aimants permanents en terres rares.

Le sable de décochage 1 est amené jusqu'au premier tambour en rotation 16 par un tapis vibrant 17 surmonté d'une raclette réglable en hauteur 18 permettant de répartir de façon homogène le sable sur le tapis 17.

Le sable 1 est alors entraîné par le tambour 16 et les différents composants du sable 1 sont, sous l'influence combinée de leurs propriétés magnétiques respectives, de la force centrifuge issue du tambour 16 en rotation et de l'effet de la gravité, projetés en aval du tambour sous la forme de jets de sable selon des inclinaisons différentes.

Dans le cas présent, on récupère les particules fortement magnétiques 5 qui restent en contact le plus longtemps avec le tambour aimanté 16 et un mélange appauvri en particules fortement magnétiques 19 grâce à un volet d'inclinaison réglable 20 séparant les deux jets de sable.

L'inclinaison du volet 20 est réglée de façon à récupérer un maximum de particules fortement magnétiques.

Selon le même principe, le mélange appauvri en particules fortement magnétiques 19 est amené jusqu'à un deuxième tambour en rotation 21 par un tapis vibrant 22.

Deux volets d'inclinaison réglables 23 et 24 sont disposés en aval du deuxième tambour en rotation de façon à récupérer les particules fortement magnétiques résiduelles 5, un mélange enrichi en silice contenant environ 85% de silice et un premier mélange rééquilibré en olivine et en silice 4 contenant environ 50% de silice et 50% d'olivine.

La présence du premier tambour 16 est préférable pour éviter l'encrassement du deuxième tambour 21 et obtenir ainsi une séparation optimale au niveau du deuxième tambour 21.

En référence à la figure 3, le mélange rééquilibré en olivine et en silice 4 est dirigé vers l'enceinte de traitement thermique constituée d'un four à lit fluidisé 25 bien connu de l'homme du métier.

Le four à lit fluidisé comprend principalement une enceinte métallique isolée thermiquement par un garnissage réfractaire 26, des caissons de fluidisation 27, des rampes de brûleurs constitués de tubes perforés équipés d'injecteurs 28 et de brûleurs pilotes 29 destinés à enflammer le mélange air-gaz utilisé dans les rampes et la mise en veille de l'installation.

Les fumées issues de la combustion sont dirigées dans une chambre de post-combustion 30 dans laquelle un brûleur au gaz va les porter à une température d'environ 800°C afin de détruire les composés toxiques.

Ces fumées sont ensuite dirigées vers un dépoussiéreur à manches non représenté, via un récupérateur d'énergie permettant de récupérer l'énergie calorifique qui est alors utilisée pour réchauffer l'air de fluidisation.

Le mélange rééquilibré en olivine et en silice 4 est introduit dans le four par l'intermédiaire d'un tube vibrant 30a permettant de doser le débit du mélange injecté.

Ce mélange 4 est alors mis en suspension et brassé grâce aux caissons de fluidisation 27. Les rampes de brûleurs assurent alors la combustion des résines enrobant les grains de sables contenus dans le mélange 4 en suspension dans le four à une température d'environ 650°C.

Le sable progresse dans le four pendant un temps de traitement que l'homme du métier peut déterminer et qui est de préférence compris entre 10 minutes et deux heures puis le sable est évacué vers un refroidisseur 32 par débordement.

Le refroidisseur 32 est constitué de deux caissons non représentés comprenant un échangeur tubulaire non représenté alimenté par de l'eau elle-même refroidie dans une tour aéroréfrigérante.

Le refroidisseur 32 comporte également un lit fluidisé non représenté qui assure le brassage du sable dans les caissons de refroidissement.

A la sortie du refroidisseur, la température maximale du mélange rééquilibré en olivine et en silice 7 est d'environ 40°C et ce mélange 7 est évacué par débordement.

En référence à la figure 4, le mélange rééquilibré en olivine et en silice 7 issu de l'opération de traitement thermique 6 subit la deuxième étape de tri magnétique 8 mise en oeuvre par une deuxième machine de tri magnétique 33.

De façon similaire à la première étape de tri magnétique 2 et à la première machine de tri magnétique 13, le mélange 4 subit une première étape de séparation magnétique 34 suivie d'une deuxième étape de séparation magnétique 35.

La première étape de séparation magnétique 34 consiste à récupérer les particules fortement magnétiques 12 afin de faciliter la deuxième étape de séparation magnétique 35.

Pour cela, une première machine de séparation magnétique 36 est constituée par un premier tambour en rotation comportant une enveloppe métallique à l'intérieur de laquelle sont disposés des aimants permanents en terres rares.

Le mélange rééquilibré en olivine et en silice 7 est amené jusqu'au premier tambour en rotation 36 par un tapis vibrant 37 surmonté d'une raclette réglable en hauteur 38 permettant de répartir de façon homogène le sable sur le tapis 37.

Le mélange 7 est entraîné par le tambour 36 et un volet d'inclinaison réglable 40 disposé en aval du tambour 36 permet de récupérer les particules fortement magnétiques 12 et un mélange appauvri en particules fortement métalliques 39.

Ce mélange 39 est amené jusqu'à un deuxième tambour puissance en rotation 41 par un tapis vibrant 42.

Trois volets d'inclinaison réglables 43, 44 et 45 sont disposés en aval du deuxième tambour en rotation 41 de façon à récupérer les particules fortement magnétiques résiduelles 12, le mélange régénéré en silice 11 contenant plus de 70% de silice et pouvant être utilisé comme sable d'accrochage, le mélange de silice et d'olivine 10 destiné à subir une nouvelle fois la deuxième étape de tri magnétique 33 et le mélange régénéré en olivine 9 contenant plus de 90% d'olivine.

Ce mélange régénéré en olivine 9 peut alors être utilisé comme sable de contact pour fabriquer une pièce métallique nécessitant comme sable de contact un sable autre que la silice.

Dans la deuxième machine de tri 33, la puissance des aimants des deux tambours 36, 41 est de préférence supérieure à celle des aimants disposés dans ces deux tambours 16, 21 de la première machine de tri 13.

Le procédé de séparation de l'invention peut notamment s'appliquer à la fabrication de pièces de grandes dimensions en acier moulé telles que les coeurs de voies réalisés le plus souvent dans un acier à 13% de manganèse.

La présente invention n'est pas limitée aux modes de réalisation décrits précédemment et en particulier, l'homme du métier pourra mettre en oeuvre toute machine de séparation magnétique permettant de réaliser les première 2 et deuxième 8 étapes de tri magnétique et tout dispositif de traitement thermique permettant de porter à une température supérieure à 400°C le mélange rééquilibré en olivine et en silice 4 issu de la première étape de tri magnétique 2.

## Revendications

1. Procédé de séparation de silice et d'olivine dans un mélange en contenant (1), ledit procédé comportant au moins les étapes suivantes :
a. une étape de tri magnétique (2,8); et
b. une étape de traitement thermique (6),
desquelles il résulte notamment un mélange régénéré en olivine (9) et un mélange régénéré en silice (11).

2. Procédé selon la revendication 1, comportant au moins les étapes suivantes :
a. une première étape de tri magnétique (2) dudit mélange (1) de laquelle il résulte notamment un mélange rééquilibré en olivine et en silice (4) et un mélange enrichi en silice (3);
b. une étape de traitement thermique (6) du mélange rééquilibré en olivine et en silice (4) issu de l'étape (a) ; et
c. une deuxième étape de tri magnétique (8) du mélange (7) issu de l'étape (b) de laquelle il résulte notamment un mélange régénéré en olivine (9) et un mélange régénéré en silice (11).

3. Procédé selon l'une quelconque des revendications précédentes, comportant au moins, dans l'ordre, les étapes suivantes :
a. la première étape de tri magnétique (2);
b. l'étape de traitement thermique (6) du premier mélange rééquilibré en olivine et en silice (4) obtenu à l'étape (a) ; et
c. la deuxième étape de tri magnétique (8) du mélange (7) obtenu à l'étape (b).

4. Procédé selon l'une quelconque des revendications précédentes, dans lequel le mélange contenant de la silice et de l'olivine (1) est issu de l'opération de décochage effectuée lors de la fabrication de pièces métalliques par moulage et contient entre 5 et 40% d'olivine, de la silice et des particules fortement magnétiques telles que des particules d'oxyde de fer.

5. Procédé selon l'une quelconque des revendications précédentes, dans lequel la première étape de tri magnétique (2) comporte au moins les étapes suivantes :
(a1) une première étape de séparation magnétique (14) pour isoler des particules fortement magnétiques (5) du mélange contenant de l'olivine et de la silice (1); et
(a2) une seconde étape de séparation magnétique (15) du mélange appauvri en particules fortement magnétiques (19) obtenu à l'étape (a1) pour éliminer les particules fortement magnétiques résiduelles (5) et obtenir :
- le mélange enrichi en silice (3), et
- le mélange rééquilibré en olivine et en silice (4).

6. Procédé selon l'une quelconque des revendications précédentes, dans lequel le mélange enrichi en silice (3) est recyclé et utilisé comme sable de remplissage.

7. Procédé selon l'une quelconque des revendications 4 à 6, dans lequel le mélange rééquilibré en olivine et en silice (4) contient approximativement 50% de silice et 50% d'olivine.

8. Procédé selon l'une quelconque des revendications précédentes, dans lequel l'étape de traitement thermique (6) consiste à soumettre le mélange rééquilibré en olivine et en silice (4) à une température supérieure à 400 °C.

9. Procédé selon l'une quelconque des revendications précédentes, dans lequel l'étape de traitement thermique (6) consiste à traiter le mélange rééquilibré en olivine et en silice (4) dans un four à lit fluidisé (25) à une température d'approximativement 650°C.

10. Procédé selon la revendication 9, dans lequel le mélange rééquilibré en olivine et en silice (4) est refroidi à une température inférieure à 50°C.

11. Procédé selon l'une quelconque des revendications précédentes, dans lequel la deuxième étape de tri magnétique (8) comporte au moins les étapes suivantes :
(c1) une première étape de séparation magnétique (34) pour séparer les particules fortement magnétiques (12) du mélange (7) issu de l'étape de traitement thermique (6); et
(c2) une deuxième étape de séparation magnétique (35) du mélange appauvri en particules fortement magnétiques (39) obtenu à l'étape (c1) pour éliminer les particules fortement magnétiques résiduelles (12) et obvenir :
- le mélange régénéré en silice (11),
- le mélange régénéré en olivine (9), et
- le mélange d'olivine et de silice (10).

12. Procédé selon la revendication 11, dans lequel le mélange régénéré en silice (11) peut être utilisé comme sable d'accrochage.

13. Procédé selon l'une des revendications précédentes, **caractérisé en ce que** le mélange régénéré en olivine (9) contient plus de 90% d'olivine et peut être utilisé comme sable de contact.

14. Procédé selon l'une quelconque des revendications 12 et 13, dans lequel le mélange de silice et d'olivine (10) obtenu à l'étape (c2) subit de nouveau la deuxième étape de tri magnétique (8).

15. Dispositif pour séparer la silice de l'olivine dans un mélange (1) en contenant, comprenant au moins:
- une machine de tri magnétique (13, 33), et
- une enceinte de traitement thermique (25) .

16. Dispositif selon 1a revendication 15, comprenant au moins:
- une première machine de tri magnétique (13),
- une enceinte de traitement thermique (26), et
- une deuxième machine de tri magnétique (33).

17. Dispositif selon la revendication 16, dans lequel la première machine de tri magnétique (13), l'enceinte de traitement thermique (25) et la deuxième machine de tri (33) sont disposées dans cet ordre et en série.

18. Dispositif selon l'une quelconque des revendications 16 et 17, dans lequel la première machine de tri magnétique (13) comporte un premier séparateur magnétique (16) réglé pour séparer les particules fortement magnétiques (12) du mélange contenant de l'olivine et de la silice (1) et un deuxième séparateur magnétique (21) pour séparer, du mélange appauvri en particules fortement magnétiques (12), les particules fortement magnétiques résiduelles (12) et obtenir un mélange enrichi en silice (3) et un mélange rééquilibré en olivine et en silice (4).

19. Dispositif selon la revendication 18, dans lequel les premier (16) et second (21) séparateurs magnétiques sont constitués par des premier (16) et second (21) tambours métalliques aimantés en rotation sur lesquels le mélange à séparer (1, 19) circule à une vitesse appropriée et par un ou plusieurs volets d'inclinaison réglable (20, 23, 24) disposés en aval des tambours (16,21) de façon à séparer les différents jets de sable projetés par les tambours (16,21) et correspondants respectivement aux particules fortement magnétiques (5), au mélange enrichi en silice (3) et au mélange rééquilibré en olivine et en silice (4).

20. Dispositif selon la revendication 19, dans lequel un volet (20) est disposé en aval du premier tambour magnétique (16) et est disposé de façon à séparer du mélange contenant de l'olivine et de la silice (1) les particules fortement magnétiques (5).

21. Dispositif selon l'une quelconque des revendications 19 et 20, dans lequel deux volets sont disposés en aval du deuxième tambour (21) et sont disposés de façon à séparer sélectivement, du mélange appauvri en particules fortement magnétiques (19), les particules fortement magnétiques résiduelles (5), le mélange enrichi en silice (3), et le mélange rééquilibré en olivine et en silice (4).

22. Dispositif selon l'une quelconque des revendications 15 à 21, dans lequel l'enceinte de traitement thermique (25) est constituée par un four à lit fluidisé dans lequel le mélange rééquilibré en olivine et du silice (4) progresse dans le four par la fluidisation à une température d'environ 650°C.

23. Dispositif selon la revendication 22, comprenant un refroidisseur (32) disposé en aval du four permettant de porter le mélange rééquilibré en olivine et en silice (4) à une température inférieure à 50°C.

24. Dispositif selon l'une quelconque des revendications 16 à 23, dans lequel la seconde machine de tri magnétique (33) comporte un premier séparateur magnétique (36) réglé pour séparer les particules fortement magnétiques (12) du mélange issu du traitement thermique (7) et un deuxième séparateur magnétique (41) réglé pour séparer, de ce mélange appauvri en particules fortement magnétiques (39), les particules fortement magnétiques résiduelles (12), le mélange régénéré en silice (11), le mélange régénéré en olivine (9) et un mélange d'olivine et de silice (10).

25. Dispositif selon l'une quelconque des revendications 18 à 24, dans lequel les premier et second séparateurs magnétiques (36,41) sont constitués par des premier (36) et second (41) tambours métalliques aimantés en rotation sur lesquels le mélange à séparer (7,39) circule à une vitesse appropriée et par un plusieurs volets d'inclinaison réglable (40, 43, 44, 45) disposés en aval des tambours (36,41) de façon à séparer les différents jets de sable projetés par les tambours (36,41) et correspondants respectivement aux particules fortement magnétiques (12), au mélange régénéré en silice (11), au mélange régénéré en olivine (9) et au mélange d'olivine et de silice (10).

26. Dispositif selon la revendication 25 dans lequel un volet (40) est disposé en aval du premier tambour magnétique (36) et est réglé de façon à séparer du mélange issu du traitement thermique (7) circulant sur le premier tambour les particules fortement magnétiques (12).

27. Dispositif selon l'une quelconque des revendications 25 et 26, dans lequel trois volets (43, 44, 45) sont disposés en aval du deuxième tambour (41) et sont réglés de façon à séparer sélectivement du mélange appauvri en particules fortement magnétiques (39) circulant sur le deuxième tambour (41) les particules fortement magnétiques résiduelles (12), le mélange régénéré en silice (11), le mélange régénéré en olivine (9) et le mélange d'olivine et de silice (10).

28. Dispositif selon l'une quelconque des revendications 24 à 27, comportant des moyens pour que le mélange d'olivine et de silice (10) soit introduit de nouveau dans la deuxième machine de tri magnétique (33).

## Claims

1. A method for separating silica and olivine in a mixture containing same (1), said method including at least the following steps:
a. a magnetic sorting step (2, 8);
b. a heat treatment step (6),
from which notably results an olivine-regenerated mixture and a silica-regenerated mixture (11).

2. The method according to claim 1, including at least the following steps:
a. a first step (2) for magnetically sorting said mixture (1) from which notably results a mixture rebalanced in olivine and in silica (4) and a mixture enriched in silica (3);
b. a step for heat treatment (6) of the mixture rebalanced in olivine and in silica (4) stemming from step (a); and
c. a second step (8) for magnetically sorting the mixture (7) stemming from step (b) from which notably results an olivine-regenerated mixture (9) and a silica-regenerated mixture (11).

3. The method according to any of the preceding claims, including at least the following steps in this order:
a. the first magnetic sorting step (2);
b. the heat treatment step (6) for the first mixture rebalanced in olivine and silica (4) obtained in step (a); and
c. the second step (8) for magnetically sorting the mixture (7) obtained in step (b).

4. The method according to any of the preceding claims, wherein the mixture containing silica and olivine (1) stems from the knock-out operation carried out during the making of metal parts by casting and contains between 5 and 40% of olivine, silica and strongly magnetic particles such as iron oxide particles.

5. The method according to any of the preceding claims, wherein the first magnetic sorting step (2) includes at least the following steps:
(a1) a first magnetic separation step (14) for isolating strongly magnetic particles (5) from the mixture containing olivine and silica (1); and
(a2) a second step (15) for magnetically sorting the mixture depleted in strongly magnetic particles (19) obtained in step (a1) in order to remove the residual strongly magnetic particles (5) and to obtain:
- the mixture enriched in silica (3), and
- the mixture rebalanced in olivine and in silica (4).

6. The method according to any of the preceding claims, wherein the mixture enriched in silica (3) is recycled and used as filling sand.

7. The method according to any of claims 4 to 6, wherein the mixture rebalanced in olivine and silica (4) contains approximately 50% of silica and 50% of olivine.

8. The method according to any of the preceding claims, wherein the heat treatment step (6) consists of submitting the mixture rebalanced in olivine and in silica (4) to a temperature above 400°C.

9. The method according to any of the preceding claims, wherein the heat treatment step (6) consists of treating the mixture rebalanced in olivine and in silica (4) in a fluidized bed oven (25) at a temperature of approximately 650°C.

10. The method according to claim 9, wherein the mixture rebalanced in olivine and silica (4) is cooled to a temperature below 50°C.

11. The method according to any of the preceding claims, wherein the second magnetic sorting step (8) includes at least the following steps:
(c1) a first magnetic separation step (34) for separating the strongly magnetic particles (12) from the mixture (7) stemming from the heat treatment step (6); and
(c2) a second step (35) for magnetically sorting the mixture depleted in strongly magnetic particles (39) obtained in step (c1) in order to remove the residual strongly magnetic particles (12) and to obtain:
- the silica-regenerated mixture (11),
- the olivine-regenerated mixture (9), and
- the mixture of olivine and silica (10).

12. The method according to claim 11, wherein the silica-regenerated mixture (11) may be used as a bonding sand.

13. The method according to any of the preceding claims, **characterized in that** the olivine-regenerated mixture (9) contains more than 90% of olivine and may be used as a contact sand.

14. The method according to any of claims 12 and 13, wherein the mixture of silica and olivine (10) obtained in step (c2) again undergoes the second magnetic sorting step (8).

15. A device for separating silica from olivine in a mixture (1) containing same, comprising at least:
- one magnetic sorting machine (13, 33), and
- one heat treatment enclosure (25).

16. The device according to claim 15, comprising at least:
- a first magnetic sorting machine (13),
- one heat treatment enclosure (26), and
- a second magnetic sorting machine (33).

17. The device according to claim 16, wherein the first magnetic sorting machine (13), the heat treatment enclosure (25) and the second sorting machine (33) are positioned in this order and in series.

18. The device according to any of claims 16 and 17, wherein the first magnetic sorting machine (13) includes a first magnetic separator (16) adjusted for separating strongly magnetic particles (12) from the mixture containing olivine and silica (1) and a second magnetic separator (21) for separating the residual strongly magnetic particles (12) from the mixture depleted in strongly magnetic particles (12), and obtaining a mixture enriched in silica (3) and a mixture rebalanced in olivine and silica (4).

19. The device according to claim 18, wherein the first (16) and second (21) magnetic separators are formed by rotating first (16) and second (21) magnetized metal drums over which the mixture to be separated (1, 19) circulates at a suitable speed and by one or more flaps with adjustable tilt (20, 23, 24) positioned downstream from the drums (16, 21) so as to separate the different sand jets projected by the drums (16, 21) and corresponding to the strongly magnetic particles (5), to the mixture enriched in silica (3) and to the mixture rebalanced in olivine and silica (4), respectively.

20. The device according to claim 19, wherein a flap (20) is positioned downstream from the first magnetic drum (16) and is positioned so as to separate the strongly magnetic particles (5) from the mixture containing olivine and silica (1).

21. The device according to any of claims 19 and 20, wherein two flaps are positioned downstream from the second drum (21) and are positioned so as to selectively separate the residual strongly magnetic particles (5), the mixture enriched in silica (3), and the mixture rebalanced in olivine and silica (4), from the mixture depleted in strongly magnetic particles (19).

22. The device according to any of claims 15 to 21, wherein the heat treatment enclosure (25) is formed by a fluidized bed oven in which the mixture rebalanced in olivine and silica (4) advances in the oven by fluidization at a temperature of about 650°C.

23. The device according to claim 22, comprising a cooler (32) positioned downstream from the oven allowing the mixture rebalanced in olivine and silica (4) to be set to a temperature below 50°C.

24. The device according to any of claims 16 to 23, wherein the second magnetic sorting machine (33) includes a first magnetic separator (36) adjusted for separating the strongly magnetic particles (12) from the mixture stemming from the heat treatment (7) and a second magnetic separator (41) adjusted for separating the residual strongly magnetic particles (12), the silica-regenerated mixture (11), the olivine-ragenerated mixture (9) and a mixture of olivine and silica (10), from this mixture depleted in strongly magnetic particles (39).

25. The device according to any of claims 18 to 24, wherein the first and second magnetic separators (36, 41) are formed by rotating first (36) and second (41) magnetized metal drums over which the mixture to be separated (7, 39) circulates at a suitable speed and by one or more flaps with adjustable tilt (40, 43, 44, 45) positioned downstream from the drums (36, 41) so as to separate the different sand jets projected by the drums (36, 41) and corresponding to the strongly magnetic particles (12), to the silica-regenerated mixture (11), to the olivine-regenerated mixture (9) and to the mixture of olivine and silica (10), respectively.

26. The device according to claim 25, wherein a flap (40) is positioned downstream from the first magnetic drum (36) and is adjusted so as to separate the strongly magnetic particles (12) from the mixture stemming from the heat treatment (7) circulating over the first drum.

27. The device according to any of claims 25 and 26, wherein three flaps (43, 44, 45) are positioned downstream from the second drum (41) and are adjusted so as to selectively separate the residual strongly magnetic particles (12), the silica-regenerated mixture (11), the olivine-regenerated mixture (9) and the mixture of olivine and silica (10), from the mixture depleted in strongly magnetic particles (39) circulating over the second drum (41) .

28. The device according to any of claims 24 to 27, including means in order that the mixture of olivine and silica (10) is again introduced into the second magnetic sorting machine (33).

## Patentansprüche

1. Verfahren zum Trennen von Silicium und Olivin aus einer diese Substanzen enthaltenden Mischung (1), wobei das Verfahren mindestens die folgenden Schritte umfasst:
a. einen Schritt der magnetischen Sortierung (2, 8), und
b. einen Schritt der thermischen Behandlung (6),
aus denen vor allem eine im Hinblick auf Olivin regenerierte Mischung (9) und eine im Hinblick auf Silicium regenerierte Mischung (11) resultiert.

2. Verfahren nach Anspruch 1, das mindestens die folgenden Schritte umfasst:
a. einen ersten Schritt der magnetischen Sortierung (2) der Mischung (1), aus dem vor allem eine im Hinblick auf Olivin und Silicium wieder ausgewogene Mischung (4) und eine mit Silicium angereicherte Mischung (3) resultiert,
b. einen Schritt der thermischen Behandlung (6) der im Hinblick auf Olivin und Silicium wieder ausgewogenen Mischung (4) aus Schritt (a), und
c. einen zweiten Schritt der magnetischen Sortierung (8) der Mischung (7) aus Schritt (b), aus dem vor allem eine im Hinblick auf Olivin regenerierte Mischung (9) und eine im Hinblick auf Silicium regenerierte Mischung (11) resultiert.

3. Verfahren nach einem der vorangehenden Ansprüche, das mindestens in der Reihenfolge die folgenden Schritte umfasst:
a. den ersten Schritt der magnetischen Sortierung (2),
b. den Schritt der thermischen Behandlung (6) der ersten im Hinblick auf Olivin und Silicium wieder ausgewogenen Mischung (4) aus Schritt (a), und
c. den zweiten Schritt der magnetischen Sortierung (8) der Mischung (7) aus Schritt (b).

4. Verfahren nach einem der vorangehenden Ansprüche, wobei die das Silicium und das Olivin enthaltende Mischung (1) aus der Entformung hervorgegangen ist, die bei der Herstellung von Metallteilen durch Formen durchgeführt wird und die zwischen 5 und 40 % Olivin, Silicium und stark magnetische Partikel enthält, wie Eisenoxidpartikel.

5. Verfahren nach einem der vorangehenden Ansprüche, wobei der erste Schritt der magnetischen Sortierung (2) mindestens die folgenden Schritte umfasst:
(a1) einen ersten Schritt der magnetischen Trennung (14), um die stark magnetischen Partikel (5) von der Olivin und Silicium enthaltenden Mischung (1) zu trennen, und
(a2) einen zweiten Schritt der magnetischen Trennung (15) der von stark magnetischen Partikeln (19) abgereicherten Mischung aus Schritt (a1), um die restlichen stark magnetischen Partikel (5) zu entfernen und um zu erhalten:
- die mit Silicium angereicherte Mischung (3), und
- die im Hinblick auf Olivin und Silicium wieder ausgewogene Mischung (4).

6. Verfahren nach einem der vorangehenden Ansprüche, wobei die mit Silicium angereicherte Mischung (3) recycelt und als Füllsand verwendet wird.

7. Verfahren nach einem der Ansprüche 4 bis 6, wobei die im Hinblick auf Olivin und Silicium wieder ausgewogene Mischung (4) zirka 50 % Silicium und 50 % Olivin enthält.

8. Verfahren nach einem der vorangehenden Ansprüche, wobei der Schritt der thermischen Behandlung (6) darin besteht, die im Hinblick auf Olivin und Silicium wieder ausgewogene Mischung (4) einer Temperatur von über 400 °C auszusetzen.

9. Verfahren nach einem der vorangehenden Ansprüche, wobei der Schritt der thermischen Behandlung (6) darin besteht, die im Hinblick auf Olivin und Silicium wieder ausgewogene Mischung (4) in einem Wirbelbettofen (25) bei einer Temperatur von zirka 650 °C zu behandeln.

10. Verfahren nach Anspruch 9, wobei die im Hinblick auf Olivin und Silicium wieder ausgewogene Mischung (4) auf eine Temperatur von unter 50 °C abgekühlt wird.

11. Verfahren nach einem der vorangehenden Ansprüche, wobei der zweite Schritt der magnetischen Sortierung (8) mindestens die folgenden Schritte umfasst:
(c1) einen ersten Schritt der magnetischen Trennung (34), um die stark magnetischen Partikel (12) von der Mischung (7) zu trennen, die aus dem Schritt der thermischen Behandlung (6) hervorgegangen ist, und
(c2) einen zweiten Schritt der magnetischen Trennung (35) der von stark magnetischen Partikeln abgereicherten Mischung (39) aus Schritt (c1), um die restlichen stark magnetischen Partikel (12) zu entfernen und um zu erhalten:
- die im Hinblick auf Silicium regenerierte Mischung (11),
- die im Hinblick auf Olivin regenerierte Mischung (9), und
- die Olivin-Silicium-Mischung (10).

12. Verfahren nach Anspruch 11, wobei die im Hinblick auf Silicium regenerierte Mischung (11) als Neusand verwendbar ist.

13. Verfahren nach einem der vorangehenden Ansprüche, **dadurch gekennzeichnet, dass** die im Hinblick auf Olivin regenerierte Mischung (9) mehr als 90 % Olivin enthält und als Anlegesand verwendbar ist.

14. Verfahren nach einem der Ansprüche 12 und 13, wobei die Silicium-Olivin-Mischung (10) aus Schritt (c2) erneut dem zweiten Schritt der magnetischen Sortierung (8) unterzogen wird.

15. Vorrichtung zum Trennen von Silicium von Olivin aus einer Mischung (1), die diese Substanzen enthält, die mindestens umfasst:
- eine Maschine für die magnetische Sortierung (13, 33), und
- einen Raum für die thermische Behandlung (25).

16. Vorrichtung nach Anspruch 15, die mindestens umfasst:
- eine erste Maschine für die magnetische Sortierung (13),
- einen Raum für die thermische Behandlung (26) und
- eine zweite Maschine für die magnetische Sortierung (33).

17. Vorrichtung nach Anspruch 16, wobei die erste Maschine für die magnetische Sortierung (13), der Raum für die thermische Behandlung (25) und die zweite Maschine für die thermische Sortierung (33) in dieser Reihenfolge und in Reihe angeordnet sind.

18. Vorrichtung nach einem der Ansprüche 16 und 17, wobei die erste Maschine für die magnetische Sortierung (13) einen ersten Magnetabscheider (16) umfasst, der eingestellt ist, um die stark magnetischen Partikel (12) von der Olivin und Silicium enthaltenden Mischung (1) zu trennen und einen zweiten Magnetabscheider (21), um von der von stark magnetischen Partikeln (12) abgereicherten Mischung die restlichen stark magnetischen Partikel (12) zu trennen und eine mit Silicium angereicherte Mischung (3) und eine im Hinblick auf Olivin und Silicium wieder ausgewogene Mischung (4) zu erhalten.

19. Vorrichtung nach Anspruch 18, wobei der erste (16) und der zweite (21) Magnetabscheider von einer ersten (16) und einer zweiten (21) rotierenden magnetischen Metalltrommel gebildet werden, auf denen die zu trennende Mischung (1, 19) in einer geeigneten Geschwindigkeit zirkuliert und von einer oder mehreren einstellbaren schrägen Klappen (20, 23, 24), die nach den Trommeln (16, 21) derart angeordnet sind, um die verschiedenen Sandstrahlen, die von den Trommeln (16, 21) verschleudert werden und jeweils den stark magnetischen Partikeln (5), der mit Silicium angereicherter Mischung (3) und der im Hinblick auf Olivin und Silicium wieder ausgewogenen Mischung (4) entsprechen, zu trennen.

20. Vorrichtung nach Anspruch 19, wobei eine Klappe (20) nach der ersten Magnettrommel (16) angeordnet ist und derart angeordnet ist, dass die stark magnetischen Partikel (5) von der Olivin und Silicium enthaltenden Mischung (1) getrennt werden.

21. Vorrichtung nach einem der Ansprüche 19 und 20, wobei zwei Klappen nach der zweiten Magnettrommel (21) angeordnet sind und derart angeordnet sind, dass die restlichen stark magnetischen Partikel (5), die mit Silicium angereicherte Mischung (3) und die im Hinblick auf Olivin und Silicium wieder ausgewogene Mischung (4) von der von stark magnetischen Partikeln abgereicherten Mischung (19) getrennt werden.

22. Vorrichtung nach einem der Ansprüche 15 bis 21, wobei der Raum für die thermische Behandlung (25) von einem Wirbelbettofen gebildet wird, in dem die im Hinblick auf Olivin und Silicium wieder ausgewogene Mischung (4) im Ofen durch die Wirbelbettmethode auf eine Temperatur von zirka 650 °C ansteigt.

23. Vorrichtung nach Anspruch 22, ein Kühlbett (32) umfassend, das nach dem Ofen angeordnet ist und gestattet, die im Hinblick auf Olivin und Silicium wieder ausgewogene Mischung (4) auf eine Temperatur von unter 50 °C zu bringen.

24. Vorrichtung nach einem der Ansprüche 16 bis 23, wobei die zweite Maschine für die magnetische Sortierung (33) einen ersten Magnetabscheider (36) umfasst, der eingestellt ist, um die stark magnetischen Partikel (12) von der Mischung zu trennen, die aus der thermischen Behandlung (7) hervorgegangen ist und einen zweiten Magnetabscheider (41), der eingestellt ist, um von dieser von stark magnetischen Partikeln abgereicherten Mischung (39) die restlichen stark magnetischen Partikel (12), die im Hinblick auf Silicium regenerierte Mischung (11), die im Hinblick auf Olivin regenerierte Mischung (9) und eine Olivin-Silicium-Mischung (10) zu trennen.

25. Vorrichtung nach einem der Ansprüche 18 bis 24, wobei der erste und zweite Magnetabscheider (36, 41) von einer ersten (36) und einer zweiten (41) rotierenden magnetischen Metalltrommel gebildet werden, auf denen die zu trennende Mischung (7, 39) in einer geeigneten Geschwindigkeit zirkuliert und von einer oder mehreren einstellbaren schrägen Klappen (40, 43, 44, 45), die nach den Trommeln (36, 41) derart angeordnet sind, um die verschiedenen Sandstrahlen, die von den Trommeln (36, 41) verschleudert werden und jeweils den stark magnetischen Partikeln (12), der im Hinblick auf Silicium regenerierten Mischung (11), der im Hinblick auf Olivin regenerierten Mischung (9) und der Olivin-Silicium-Mischung (10) entsprechen, zu trennen.

26. Vorrichtung nach Anspruch 25, wobei eine Klappe (40) nach der ersten magnetischen Trommel (36) angeordnet ist und derart eingestellt ist, um von der Mischung, die aus der thermischen Behandlung (7) hervorgegangen ist und auf der ersten Trommel zirkuliert, die stark magnetischen Partikel (12) zu trennen.

27. Vorrichtung nach einem der Ansprüche 25 und 26, wobei die drei Klappen (43, 44, 45) nach der zweiten Trommel (41) angeordnet sind und derart eingestellt sind, um von der von stark magnetischen Partikeln abgereicherten Mischung (39), die auf der zweiten Trommel (41) zirkuliert, die restlichen stark magnetischen Partikel (12), die im Hinblick auf Silicium regenerierte Mischung (11), die im Hinblick auf Olivin regenerierte Mischung (9) und die Olivin-Silicium-Mischung (10) selektiv zu trennen.

28. Vorrichtung nach einem der Ansprüche 24 bis 27, die Mittel umfasst, damit die Olivin-Silicium-Mischung (10) erneut in die zweite Maschine für die magnetische Sortierung (33) eingeführt wird.
